# EUROPÄISCHE PATENTANMELDUNG

(11) **EP 4 275 812 A1**
(43) Veröffentlichungstag der Anmeldung: **15.11.2023**
(21) Anmeldenummer: 22173326.4
(22) Anmeldetag: 13.05.2022
(51) Int. Cl.: B22D 11/00, B22D 11/01, B22D 11/049, C22C 21/02

(54) **STRUKTURBAUTEILE AUS EINER ALUMINIUMLEGIERUNG, VORMATERIAL UND VERFAHREN ZUR HERSTELLUNG**

(71) Anmelder: TRIMET Aluminium SE, 45356 Essen (DE); Bharat Forge Global Holding GmbH, 58256 Ennepetal (DE)
(72) Erfinder:
(74) Vertreter: Eisenführ Speiser

(57) **Zusammenfassung**

Die Erfindung betrifft ein Verfahren zum Herstellen von Vormaterial für geschmiedete Strukturbauteile aus Aluminium. Das Verfahren umfasst das Herstellen einer Aluminiumlegierung mit 0,7 bis 1,8 Gew.-% Silizium, 0,5 bis 1,4 Gew.-% Magnesium, 0,3 bis 1,2 Gew.-% Mangan, 0,005 bis 0,5 Gew.-% Zirkon, 0,001 bis 0,1 Gew.-% Titan und max. 0,3 Gew.-% Eisen mittels direktabschreckendem Stranggießen. Hierbei wird die Schmelze so geführt, dass sie beim Abschrecken keinen Kontakt zu einer festen Oberfläche hat.

## Beschreibung

Die Erfindung betrifft Strukturbauteile aus einer Aluminiumlegierung, insbesondere Strukturbauteile für Automobile, ein Vormaterial für derartige Strukturbauteile und zugehörige Verfahren zur Herstellung selbiger.

Es ist bekannt, Barren aus Aluminiumlegierungen, die beispielsweise zum Herstellen von Strukturbauteilen für Fahrzeuge verwendet werden, im Stranggussverfahren herzustellen.

Bei einem Stranggussverfahren wird ein Material - z.B. eine Aluminiumlegierung - vom schmelzflüssigen in den erstarrten Zustand überführt, indem die legierte oder unlegierte Schmelze kontinuierlich in eine kurze, wassergekühlte Ringkokille geleitet wird. Die Ring-kokille wird durch einen absenkbaren Fußblock auf einem Gießtisch abgeschlossen. Durch Absenken des Gießtisches wird unter kontinuierlicher Nachspeisung des Kokillenraums der Gussbarren erzeugt. Die Kühlung der Ringkokille und des erstarrt austretenden Gussproduktes erfolgt hierbei mittels Wasser. Neben Ringkokillen werden auch Kokillen mit einem Keramikaufbau auf der Kokille ("Hot-Top") verwendet, welcher den Temperaturgradienten in der erstarrenden Schmelze reduziert, was zu einem gleichmäßigeren Gefüge im Barrenquerschnitt und einer dünneren Randschale bei gesteigerter Oberflächengüte führen kann. Gießlängen liegen üblicherweise zwischen 3 und 7 Metern. (F. Ostermann "Anwendungstechnologie Aluminium", Springer, 2007, 2. Auflage, S. 419f.).

Im Strangguss erzeugtes Vormaterial wird üblicher Weise vor dem eigentlichen Umformschritt zur Endkontur mittels Strangpressen in geeignete Vorabmessungen gebracht. Neben der Änderung der Abmessungen des so erzeugten Schmiedevormaterials ändert sich hierbei auch die Kornstruktur des Materials. Liegt im Gusszustand ein mehr globulitisches Korngefüge vor, so ändert sich dieses durch den Prozess des Strangpressens zu einem in Pressrichtung orientiertem Fasergefüge (F. Ostermann "Anwendungstechnologie Aluminium", Springer, 2007, 2. Auflage, S. 482).

Strangpressen und Schmieden sind zwei der wirtschaftlichsten Formgebungsverfahren für Aluminium. Die Gestaltungsgrenzen beim Strangpressen und Schmieden werden u.a. durch die Legierung und die verfügbaren Prozesskräfte beeinflusst. Die Qualität eines Umformteils hängt neben der Maschineneinstellung und Werkzeuggestaltung maßgeblich vom gewählten Legierungssystem ab. Für Strangpressprodukte finden insbesondere AIMn(Cu)- und AlMgSi-Legierungssysteme eine breite Anwendung. (F. Ostermann "Anwendungstechnologie Aluminium", Springer, 2007, 2. Auflage, S. 435-444). Bei der Warmformgebung durch Schmieden können grundsätzlich alle Aluminium-Knetlegierungen und Gusslegierungen genutzt werden. Aus technisch-wirtschaftlichen Gründen finden jedoch vor allem ausgewählte Knetlegierungen der 2xxx-, 5xxx-, 6xxx- und 7xxx-Reihen nach DIN EN 573-4 und DIN EN 586-3 Verwendung (F. Ostermann "Anwendungstechnologie Aluminium", Springer, 2007, 2. Auflage, S. 481f.).

Der allgemeine Wärmebehandlungszyklus für aushärtbare Aluminiumknetlegierungen ist in Figur 1 dargestellt und besteht aus den Schritten Lösungsglühen, Abschrecken und Aushärten.

Da beim Umformen die Warmverformungstemperaturen im Bereich der Lösungsglühtemperatur liegt, kann bei niedrig- bis mittelfesten Werkstoffen auf das Lösungsglühen verzichtet werden. Bei hochfesten Werkstoffen wird das Schmiedevormaterial nach dem Umformen einer Lösungsglühung unterzogen, um das volle Potential der Legierungen ausschöpfen zu können. Eine zu kurze Lösungsglühung verursacht ein vermindertes Festigkeitsniveau und eine reduzierte Duktilität nach der Aushärtung. Ein erneutes Glühen nach dem Umformen dient zur Homogenisierung des Schmiedegefüges. Nicht unerheblich ist bei hochlegierten Werkstoffen hierbei die genaue Kontrolle der Abschreckgeschwindigkeit nach dem Lösungsglühprozess, um vorzeitigen Entmischungsvorgängen entgegen zu wirken. Beispielhaft ist hierzu in Figur 2 die C-Kurve eines Pressprofils aus EN AW-6060 aufgeführt.

Im Anschluss an das Abschrecken des Strukturbauteils nach dem Warmumformen erfolgt üblicherweise eine legierungsspezifische ein- oder mehrstufige Kalt- und/oder Warmauslagerung am umgeformten Bauteil. Dies dient zur Einstellung der geforderten mechanischen Eigenschaften (Quelle: F. Ostermann "Anwendungstechnologie Aluminium", Springer, 2007, 2. Auflage, S. 157-166).

In der Vergangenheit wurde der Entwicklung von Aluminiumlegierungen mit verbesserter Korrosionsbeständigkeit und gleichzeitiger Steigerung der mechanischen Eigenschaften vermehrt Aufmerksamkeit geschenkt. Dies geschieht vor allem vor dem Hintergrund, dass gerade in der Automobilindustrie die Forderung nach Werkstoffen zunimmt, welche durch Gewichtsersparnis mittels Wandstärkenreduktion einen Vorteil in der CO₂-Bilanz während eines Fahrzeug-Lebenszyklus ermöglichen.

Gleichermaßen bestehen hier Forderungen nach Verschleißwiderstand, geringer Dichte und Temperaturausdehnung sowie guter Umformbarkeit. Diese Forderungen wurden bisher überwiegend von Legierungen aus der 6xxx-Reihe nach DIN EN 573-4 erfüllt, beispielsweise 6082 Legierungen.

Die Forderungen nach höchsten mechanischen Eigenschaften können bisher nur mittels Ausscheidungssequenzen unter Kupfer-Zusätzen (Cu-Zusätzen) zur Legierung erfüllt werden. Dies führt jedoch zunehmend zu einem Zielkonflikt, da Cu-haltige 6xxx-Legierungen hinsichtlich der Korrosionsbeständigkeit, insbesondere in Bezug auf interkristalline Korrosion, an ihre Grenzen stoßen.

Bemühungen, die Cu-Zusätze durch die Verwendung von Legierungselementen aus der Gruppe der Seltenerdmetalle zu substituieren, zeigen z.T. positive Resultate. Die schlechte Verfügbarkeit von Legierungselementen aus der Gruppe der Seltenerdmetalle und die damit einhergehende Preislage machen solche Varianten im industriellen Umfeld jedoch wenig attraktiv.

Aluminiumlegierungen zum Herstellen von Strukturbauteilen sind in EP 2 644 727 A2 oder EP 2 811 042 B1 beschrieben.

Bekannte Aluminiumlegierungen gemäß AA 6182 haben die folgende Zusammensetzung:

| | |
|---|---|
| Aluminium, Al | 95 - 97,85 % |
| Chrom, Cr | <= 0,25 % |
| Kupfer, Cu | <= 0,10 % |
| Eisen, Fe | <= 0,50 % |
| Magnesium, Mg | 0,70 - 1,2 % |
| Mangan, Mn | 0,50 - 1,0 % |
| Silizium, Si | 0,90 - 1,3 % |
| Titan, Ti | <= 0,10 % |
| Zink, Zn | <= 0,20 % |
| Zirkon, Zr | 0,05 - 0,20 % |
| andere, jeweils | <= 0,05 % |
| andere, insgesamt | <= 0,15 % |

Der Erfindung liegt die Aufgabe zugrunde, ein Strukturbauteil zu schaffen, das sowohl eine hohe Festigkeit sowie eine gute Korrosionsbeständigkeit besitzt als auch wirtschaftlich herzustellen ist, sowie ein zugehöriges Herstellungsverfahren.

Gemäß einem ersten Erfindungsaspekt wird diese Aufgabe durch ein Verfahren zum Herstellen von Vormaterial für geschmiedete Strukturbauteile aus Aluminium gelöst, das die folgenden Schritte umfasst:
- Herstellen einer Aluminiumlegierung mit den Bestandteilen.
   1,2 bis 1,4 Gew.-% Silizium,
   0,8 bis 1,2 Gew.-% Magnesium,
   0,3 bis 1,2 Gew.-% Mangan,
   0,1 bis 0,2 Gew.-% Zirkon,
   0,01 bis 0,05 Gew.-% Titan,
   0,08 bis 0,3 Gew.-% Eisen,
   0,08 bis 0,2 Gew. % Chrom
   max. 0,04 Gew.-% Zink, und
   max. 0,02 Gew.-% Kupfer
   wobei das Verhältnis von Silizium zu Magnesium mindestens 1 : 0,8 beträgt,
- Stranggießen der Aluminiumlegierung, bei dem die Schmelze so geführt wird, dass sie beim Erstarren keinen Kontakt zu einer festen Oberfläche hat.

Vorzugsweise wird die Schmelze beim Durchtritt durch eine Kokille flüssigkeitsgekühlt, so dass sie ohne Wandberührung erstarrt. Vorzugsweise sind dabei die Kühlmitteltemperatur und der Massenstrom des Kühlmittels (z.B. Wasser) so eingestellt, dass die höchste Abkühlgeschwindigkeit der Schmelze mehr als -25 K/s beträgt. Geeignete Abkühlgeschwindigkeiten sind beispielsweise zwischen -15 K/s und -35 K/s bei einem Bolzen mit einem Durchmesser zwischen 90 mm und 100 mm, gemessen in einem seitlichen Abstand von etwa 20 mm von einer zentralen Längsachse des Bolzens. Das Kühlmittel ist vorzugsweise Wasser mit einer Temperatur von maximal 80°C. Bei einer Gießgeschwindigkeit zwischen 100 mm/min und 500 mm/min beträgt der Kühlwasservolumenstrom bei einem Bolzen mit einem Durchmesser zwischen 90 mm und 100 mm vorzugsweise zwischen 40 l/min und 80 l/min Vorzugsweise ist der Kühlwasservolumenstrom 20 bis 50 mal größer als der Volumenstrom der gegossenen Aluminiumlegierung, wobei der Kühlwasservolumenstrom für Bolzendurchmesser in der Größenordnung von 50 mm vorzugsweise etwa 25 mal größer ist, als der Volumenstrom der gegossenen Aluminiumlegierung und für Bolzendurchmesser in der Größenordnung von 100 mm vorzugsweise etwa 40 mal größer ist, als der Volumenstrom der gegossenen Aluminiumlegierung. Die Kühlleistung kann als Funktion von Vorlauf-/Rücklauftemperatur und Volumenstrom bestimmt und eingestellt werden.

Als Kokille wird vorzugsweise eine wassergekühlte Ring-Kokille verwendet, die derart gestaltet ist, dass die Schmelze der Aluminiumlegierung durch einen Wasserfilm von den festen Bestandteilen der Ringkokille beabstandet ist und somit beim Erstarren keine festen Bestandteile der Kokille berührt. Das Wasser dient der beschriebenen Flüssigkeitskühlung des Gussstrangs

Vorzugsweise wird die durch die Kokille tretende Schmelze von außen vollumfänglich mit einem Sauerstoff enthaltenden Gasgemisch, vorzugsweise möglichst reinem Sauerstoff beaufschlagt, um das Bilden einer erstarrten Randschicht aus oxidierter Aluminiumlegierung zu fördern. Das Beaufschlagen mit Sauerstoff erfolgt vor dem Beaufschlagen mit Wasser für die Flüssigkeitskühlung. Erst nach dem sich die erstarrte Randschicht gebildet hat, wird der im Inneren zunächst noch von flüssiger Schmelze gebildete Gussstrang (Barren) wie zuvor erwähnt mit Wasser gekühlt. Der erwähnte Wasserfilm kommt somit nicht mit der Schmelze, sondern mit der bereits erstarrten Randschicht des Gussstrangs in Berührung. Zuvor wird die Schmelze während der Erstarrung der Randschicht durch das Gasgemisch von der Kokille getrennt.

Das Gasgemisch enthält vorzugsweise zwischen 10% und 80% oder zwischen 20% und 70% Sauerstoff (O₂).

In weiteren Ausführungsvarianten kann die Legierung zusätzlich wahlweise noch eines oder mehrere der nachfolgenden Elemente in den nachfolgend angegebenen Anteilen enthalten:
max. 0,2 Gew.-% Chrom
max. 0,04 Gew.-% Zink
max. 0,02 Gew.-% Kupfer

Im Vergleich mit Standard-Stranggussverfahren kann durch die Verwendung eines direkt abschreckenden Stranggussverfahrens unter Vermeidung des Kontaktes von Schmelze und festen Oberflächen (z.B. der Kokille) eine unmittelbar massivumformbare Vormaterialqualität erreicht werden, die durch hinreichend homogene Oberflächenqualität, hinreichend feines Gefüge und hinreichend geringe Rekristallisationsneigung gekennzeichnet ist.

Das erfindungsgemäße Vormaterial hat eine gegenüber dem Stand der Technik deutlich verringerte Neigung zur Sekundärrekristallisation, so dass beispielsweise der für Schmiedeteile typische umlaufende Grobkorn-Saum entfällt (siehe auch Figuren 3 und 4). Die elektrische Leitfähigkeit ist deutlich niedriger als in vergleichbarem stranggepressten Material, nämlich etwas 16 bis 18 MS/m gegenüber ca. 25 MS/m beim Stand der Technik. Dies ist vorteilhaft, wenn das erfindungsgemäße Vormaterial zum Herstellen von Bauteilen elektrischer Maschinen verwendet wird, weil durch die geringere Leitfähigkeit schädliche Wirbelströme vermindert werden.

Das erfindungsgemäße Vormaterial hat gegenüber dem Stand der Technik eine erhöhte Korrosionsbeständigkeit.

Außerdem bieten aus dem erfindungsgemäßen Vormaterial hergestellte Produkte z.B. im Vergleich zu Guss-Aluminium eine höhere Druckdichtigkeit, die aus der Abwesenheit von Porosität resultiert.

Die erfindungsgemäß verwendete Aluminiumlegierung ist gut gießbar und umformbar und weist gute mechanische Eigenschaften auf. Die erzielten mechanischen Eigenschaften sind beispielsweise eine Zugfestigkeit Rm>375 MPa, eine Dehngrenze Rp02>345 MPA, eine Dehnung A>10% und eine Härte>100 HB. Darüber hinaus besitzt die Aluminiumlegierung eine gute Zerspanbarkeit und eine hohe Korrosionsbeständigkeit.

Die aus der Aluminiumlegierung hergestellten Bauteile zeichnen sich dementsprechend durch hohe Festigkeiten und Dehnungseigenschaften bei gleichzeitig hervorragender Korrosionsbeständigkeit aus.

Die erfindungsgemäß verwendete Aluminiumlegierung ist insbesondere zum Herstellen von Strukturbauteilen, insbesondere Automotivbauteilen, mittels Umformprozessen geeignet.

Vorzugsweise beträgt das Gewichtsverhältnis von Titan zu Zirkon (Ti:Zr) in der Aluminiumlegierung zwischen 1:4 und 1:6, besonders bevorzugt wenigstens annähernd 1:5.

Vorzugsweise beträgt das Gewichtsverhältnis von Eisen zu Chrom zu Mangan (Fe:Cr:Mn) in der Aluminiumlegierung wenigstens annähernd 1:1:4.

Vorzugsweise enthält die Aluminiumlegierung zum Bilden weiterer feinverteilter Dispersoide bis zu max. 0,3 Gew.-% eines oder mehrere Elemente der sogenannten Seltenen Erden, vorzugsweise Sc, Er, La, Ce, Y und/oder Yb.

Bevorzugt wird bei der erfindungsgemäßen Aluminiumlegierung eine Kornfeinung durchgeführt.

Hierzu kann die Legierung zur Kornfeinung Ti und B enthalten, wobei die Zugabe von Titan und Bor über eine Vorlegierung mit 2,7 bis 3,2 Gew.-% Ti und 0,6 bis 1,1 Gew.-% B, Rest Aluminium, erfolgt. Gemäß einer Variante enthält die Aluminium-Vorlegierung 2,9 bis 3,1 Gew.-% Ti und 0,8 bis 0,9 Gew.-% B und weist ein Ti-B-Gewichtsverhältnis Ti:B von etwa 3:1 auf.

Bevorzugt ist eine Vorlegierung, die ein Ti-B-Gewichtsverhältnis Ti:B zwischen etwa 5:1 und 5:0,6 aufweist. In diesem Fall beträgt der Titan-Gehalt vorzugsweise zwischen 4,5 und 5,5 Gew. %, beispielsweise zwischen 4,8 und 5,2 Gew. %.

Der Gehalt der Vorlegierung in der erfindungsgemäßen Legierung wird bevorzugt auf 0,02 bis 0,3 Gew.-% eingestellt.

Das erfindungsgemäße Herstellungsverfahren umfasst dementsprechend vorzugsweise zusätzlich die folgenden Schritte:
Herstellen einer Aluminium-Vorlegierung mit 4,8 bis 5,2 Gew.-% Ti und 0,8 bis 1,2 Gew.-% B und als Rest Aluminium und unvermeidbare Verunreinigungen und
Zufügen der Aluminium-Vorlegierung zu der Aluminiumlegierung mit den Bestandteilen:
   1,2 bis 1,4 Gew.-% Silizium,
   0,8 bis 1,2 Gew.-% Magnesium,
   0,3 bis 1,2 Gew.-% Mangan,
   0,1 bis 0,2 Gew.-% Zirkon,
   0,01 bis 0,05 Gew.-% Titan,
   0,08 bis 0,3 Gew.-% Eisen,
   0,08 bis 0,2 Gew. % Chrom,
   max. 0,04 Gew.-% Zink, und
   max. 0,02 Gew.-% Kupfer.

Mittels der Aluminium-Vorlegierung werden der Aluminiumlegierung zur Kornfeinung Ti und B zugegeben.

Bei dem bevorzugten Herstellungsverfahren für ein Vormaterial aus der Aluminiumlegierung wird die Titan und Bor enthaltende Aluminium-Vorlegierung vorzugsweise in Form eines Drahtes der Schmelze unmittelbar vor der Kokille zugegeben.

Das mittels des erfindungsgemäßen Verfahrens hergestellte Vormaterial wird vorzugsweise unmittelbar im Anschluss an das Stranggießen zu einem Strukturbauteil geschmiedet.

Ein weiterer Erfindungsaspekt ist ein Herstellungsverfahren für die erfindungsgemäße Aluminiumlegierung, durch welches die geforderten Bauteileigenschaften gewonnen werden.

Ein weiterer Aspekt ist ein Strukturbauteil aus der erfindungsgemäßen Aluminiumlegierung, insbesondere ein Strukturbauteil für ein Fahrzeug, beispielsweise ein Luftfahrzeug oder ein Automobil.

Ein weiterer Aspekt ist ein Verfahren zum Herstellen eines Strukturbauteils, bei dem das wie zuvor beschrieben hergestellte Vormaterial unmittelbar im Anschluss an das Stranggießen zu einem Strukturbauteil warmumgeformt, insbesondere geschmiedet wird, ohne dass zwischen dem Stranggießen und dem Warmumformen eine Behandlung zur Homogenisierung des Vormaterials stattfindet.

Eine Abschreckung des geschmiedeten Strukturbauteils kann direkt nach dem Warmumformen geschehen, ohne dass das warmumgeformte Strukturbauteil zuvor noch einmal lösungsgeglüht wird. Anschließend kann das geschmiedete Strukturbauteil warmausgelagert werden.

Alternativ kann das geschmiedete Strukturbauteil nach dem Warmumformen lösungsgeglüht, abgeschreckt und warmausgelagert werden. Die Temperatur beim Lösungsglühen entspricht in etwa der Umformtemperatur für das Schmieden, also zwischen 400°C bis 570°C.

Vorzugsweise wird das Strukturbauteil nach dem Warmumformen, insbesondere nach dem Schmieden, einer Warmauslagerung und einer anschließenden Luftabkühlung unterzogen. Hierbei erfolgt das Warmauslagern vorzugsweise 2h bis 7h bei 180°C bis 210°C.

Aufgrund der Materialeigenschaften sind insbesondere Crash- bzw. deformationsrelevante Teile oder Fail-safe-Teile, die aus dem erfindungsgemäßen Vormaterial hergestellt sind, bevorzugt. Beispiele für bevorzugte Strukturbauteile sind folgende Fahrzeugteile: Abgleitkeile, Batteriekästen, Knotenpunkte, Motorlager, Schwenklager und Querlenker.

Entsprechend ist ein weiterer Aspekt die Verwendung der erfindungsgemäßen Aluminiumlegierung zur Herstellung eines Strukturbauteils für ein Fahrzeug, beispielsweise ein Luftfahrzeug oder ein Automobil, insbesondere zum Herstellen von deformationsrelevanten Teilen oder Fail-safe-Teilen, vor allem zum Herstellen von Abgleitkeilen, Batteriekästen, Karosserie-Knotenpunkten, Motorlagern, Schwenklagern und Querlenkern für Fahrzeuge.

Die Erfindung schließt die Erkenntnis ein, dass zum Erreichen der geforderten mechanischen Eigenschaften, insbesondere einer hohen Dehngrenze Rp0,2, einer 6xxx-Legierung üblicherweise Kupfer oder Zink zugesetzt werden muss. Dieses Vorgehen steht jedoch im Zielkonflikt mit der ebenfalls geforderten Korrosionsbeständigkeit. Um diese zu erreichen sind die zulässigen Cu- und Zn-Anteile in der Legierung stark zu begrenzen, da es sonst insbesondere auf den Korngrenzen zu Ausscheidungen kommt, welche sich negativ auf die Korrosionsbeständigkeit der Legierung auswirken. Die geforderten Eigenschaften sind daher durch andere geeignete Maßnahmen, wie z.B. das Einstellen des Si:Mg Verhältnisses von mindestens 1 : 0,8 und vorzugsweise des Fe:Mn:Cr Verhältnisses von wenigstens annähernd 1:1:4 oder die Zugabe von Dispersoid-Bildnern zu realisieren. Darüber hinaus ist eine geeignete Wärmebehandlungsstrategie ein probates Mittel zum Erreichen der geforderten Ziele. Hierbei sind derartige Phasen zu bilden, welche den Versetzungsbewegungen bei Kraftbeaufschlagung entgegenwirken.

Die Erfindung schließt außerdem die Erkenntnis ein, dass bekannte EN AW-6082 Aluminiumlegierungen bei ausreichender Korrosionsresistenz nicht genügend Festigkeit aufweisen. Auf der anderen Seite bieten bekannte EN AW-6056 Aluminiumlegierungen zwar ausreichende mechanischen Eigenschaften, versagen aber bei den geforderten Korrosionseigenschaften. Sonstige Legierungen der EN AW-6xxx sowie die übrigen Knetlegierungsgruppen erfüllen ebenfalls nicht die geforderten Eigenschaften.

Weiterhin schließt die Erfindung die Erkenntnis ein, dass für das Schmieden nur wenige Knetlegierungen tatsächlich eingesetzt werden, obwohl prinzipiell alle Aluminium- und Knetlegierungen mittels Warm-Massivumformung umgeformt werden können. Grund hierfür sind die hohen Ansprüche hinsichtlich Festigkeit und Bauteilsicherheit der typischen Einsatzgebiete von geschmiedeten Aluminiumteilen, namentlich Fahrzeugbau und Maschinenbau. Ein häufiges Anwendungsgebiet für Aluminium-Schmiedeteile sind Fahrwerks-Sicherheitsteile, die aufgrund ihrer exponierten Lage einem Korrosionsangriff permanent ausgesetzt sein können; cf. F. Ostermann, Anwendungstechnologie Aluminium, London, Heidelberg: Springer, 2007*.*

Allgemein bekannt ist, dass Reinaluminium gegenüber Korrosion eine hohe Beständigkeit aufweist. Erst durch Zugabe entsprechender Legierungselemente entsteht die Anfälligkeit. F. Uyma schreibt, dass steigende Magnesium-Anteile die Korrosionseigenschaften verbessern. Durch Mangan wird das Rekristallisations- und Ausscheidungsverhalten beeinflusst, was zum vermehrten Auftreten der sog. "Chinesen Schrift" (binäres Eutektikum aus Al und Mg₂Si) führt, welche wiederum die interkristalline Korrosion hervorruft. Zink- und Scandium-Zugaben sollen die Beständigkeit gegenüber interkristalline Korrosion erhöhen; cf. F. Uyma, Untersuchungen auf dem Gebiet der Al-Mg-Si- und Al/Mg2Si-in-situ Legierungen, Freiberg: Technische Universität Bergakademie Freiberg, 2007*.* J.P. Wloka stellt fest, dass ein durchgehender korrosionsaktiver Pfad durch das Metall für das Auftreten interkristalliner Korrosion verantwortlich ist. Dieser tritt vor allem bei warmausgelagerten Werkstoffen auf, die perlschnurartige Korngrenzenausscheidungen aufweisen. Dieses Phänomen ist bei überalterten Strukturen nicht zu beobachten; cf. J. P. Wloka, Korrosionsuntersuchungen an scandiumhaltigen AlZnMgCu-Legierungen unter besonderer Berücksichtigung des Einflusses intermetallischer Phasen, Erlangen: Universität Erlangen-Nürnberg, 2007. Außerdem ist bekannt, dass die Empfindlichkeit für interkristalline Korrosion durch ungenügende Abschreckgeschwindigkeiten nach dem Lösungsglühen erhöht wird. Dies gilt insbesondere für aushärtbare Legierungen. Bei dickwandigen Halbzeugen ist interkristalline Korrosion demnach kaum zu vermeiden; cf. F. Ostermann, Anwendungstechnologie Aluminium, London, Heidelberg: Springer, 2007*.* G. Svenningsen et al. haben den Einfluss von Kupfergehalten in AlMgSi Legierungen untersucht. Die Anfälligkeit gegenüber interkristalliner Korrosion beruht demnach zum großen Teil auf dem Kupfergehalt einer Legierung. Zudem hat die Abschreckgeschwindigkeit einen signifikanten Einfluss auf die interkristalline Korrosionsbeständigkeit einer Legierung. Eine Abkühlung mittels Wasser ist demnach der Abkühlung an Luft vorzuziehen. Zuletzt konnte, wie in ebenfalls in J. P. Wloka, Korrosionsuntersuchungen an scandiumhaltigen AlZnMgCu-Legierungen unter besonderer Berücksichtigung des Einflusses intermetallischer Phasen, Erlangen: Universität Erlangen-Nürnberg, 2007 beschrieben, gezeigt werden, dass eine Überalterung einen positiven Einfluss auf die Resistenz in Bezug auf interkristalline Korrosion hat. Als hauptverantwortliche Phase der interkristallinen Korrosion wurde die sog. Q-Phase (Al4Mg8Si7Cu2) identifiziert (G. Svenningsen et al., "Effect of low copper content and heat treatment on intergranular corrosion of model AlMgSi alloys," Corrosion Science, Bd. 1, Nr. 48, p. 226-242, 2006*).* In diesem Zusammenhang wird das Anteilsverhältnis von Magnesium zu Silizium stark diskutiert. Es herrscht jedoch keine Einigkeit über das beste Verhältnis u.a., weil bisher keine direkten Beweise des Einflusses geliefert werden konnten. G. Svennigsen et al. setzen das Verhältnis auf Mg/Si ~ 0,87. Altenpohl schlägt ein Verhältnis von Mg/Si ~ 1 vor (G. Svenningsen et al., "Effect of low copper content and heat treatment on intergranular corrosion of model AlMgSi alloys," Corrosion Science, Bd. 1, Nr. 48, p. 226-242, 2006*), (*D. Altenpohl, Aluminium und Aluminiumlegierungen, London, Heidelberg: Springer, 1965).

Mit der erfindungsgemäßen Legierungszusammensetzung lassen sich bei mindestens gleich hohen Festigkeitswerten und mindestens gleich niedriger Rekristallisationsneigung deutlich verbesserte Korrosionseigenschaften in massivumgeformten Bauteilen erreichen. Überraschenderweise hat sich gezeigt, dass darüber hinaus ein stabilerer Gießprozess und ein moderaterer Einsatz von Kornfeiner ermöglicht wird.

Die Erfindung soll nun anhand von Ausführungsbeispielen und im Vergleich zu anderen Aluminiumlegierungen näher erläutert werden. Von den Figuren zeigt:
- Figur 1:: den allgemeinen Wärmebehandlungszyklus für aushärtbare Aluminiumknetlegierungen;
- Figur 2:: C-Kurven für Profile aus Legierung EN AW-6060 (AlMgSi);
- Figur 3:: eine schematische Darstellung der Grobkornentwicklung an einem Schmiedeteil unter Verwendung des üblichen stranggepressten Materials;
- Figur 4:: eine schematische Darstellung der Grobkornentwicklung an einem Schmiedeteil unter Verwendung des erfindungsgemäßen Materials; und
- Figur 5:: eine schematische Skizze zur Erläuterung der Herstellung des erfindungsgemäßen Vorprodukts.

Die bereits in der Beschreibungseinleitung angesprochene Figur 1 (Quelle: F. Ostermann "Anwendungstechnologie Aluminium", Springer, 2007, 2. Auflage, S. 174) zeigt das Schema des allgemeinen Wärmebehandlungszyklus für aushärtbare Aluminiumlegierungen. I illustriert die unkritische Aufheizgeschwindigkeit beim Lösungsglühen, II illustriert die kritische Abkühlgeschwindigkeit beim Abschrecken nach dem Lösungsglühen, III illustriert die kritische Aufheizgeschwindigkeit beim Warmauslagern (diese ist legierungsabhängig) und IV illustriert die unkritische Abkühlgeschwindigkeit nach dem Warmauslagern. Mit "RT" ist die Raumtemperatur bezeichnet.

Für das im Rahmen dieser Beschreibung vorgestellte Verfahren ergeben sich gegenüber der allgemeinen Darstellung in Figur 1 folgende Abweichungen: ein explizites Kaltauslagern ist nicht vorgehen. Vielmehr kommt es nur zu einem Zwischenlagern bis zum Warmauslagern. Das Warmauslagern ist einstufig. Es ist gerade ein Vorteil des hier beschriebenen Verfahrens, dass die im Stranggießverfahren hergestellten Bolzen ohne längeres Auslagern im Anschluss an das Stranggießen kaltumgeformt werden können. Im Anschluss an das Stranggießen kann nach dem Abkühlen ein Warmauslagern über eine Dauer von 2h bis 7h bei 180°C bis 210°C erfolgen.

Die in Figur 2 dargestellten C-Kurven illustrieren für das Strangpressen, welchen Einfluss die Abschreckgeschwindigkeit auf die Bildung von Phasen bzw. unerwünschten Ausscheidungen hat. Die Abschreckgeschwindigkeit ist so zu wählen, dass es nicht zu unerwünschten Ausscheidungen kommt. Die für das Strangpressen geltenden Grundsätze sollen illustrieren, welchen Einfluss eine Abschreckgeschwindigkeit auf das Entstehen von Ausscheidungen hat. Gemäß dem hier beschriebenen Verfahren erfolgt vorzugsweise kein Strandpressen, sondern ein Schmieden der Bolzen. Nach dem Schmieden kann gegebenenfalls ein Lösungsglühen erfolgen.

Ein Vorteil der nachfolgend näher erläuterten erfindungsgemäßen Aluminiumlegierung ist, dass diese keiner Wärmebehandlung oder nur eines kurzen Warmauslagerns bedarf, wenn ein Vorprodukt auf die hier beschriebene Weise im direktabschreckenden Stranggießverfahren hergestellt wird.

Eine hierfür bevorzugte Aluminiumlegierung hat folgende Bestandteile:
Der bevorzugte Siliziumgehalt beträgt 0,7 bis 1,8 Gew.-%, besonders bevorzugt 1,0 bis 1,6 Gew.-%, insb. 1,2 bis 1,4 Gew.-%.

Der bevorzugte Magnesiumgehalt beträgt 0,5 bis 1,4 Gew.-%, besonders bevorzugt 0,6 bis 1,2 Gew.-%, insb. 0,8 bis 1,0 Gew.-%.

Der bevorzugte Kupfergehalt beträgt max. 0,1 Gew.-%.

Der bevorzugte Mangangehalt beträgt 0,4 bis 0,8 Gew.-%, besonders bevorzugt 0,5 bis 0,7 Gew.-%.

Der bevorzugte Zirkongehalt beträgt 0,005 bis 0,5 Gew.-%, besonders bevorzugt 0,005 bis 0,1 Gew.-%.

Zusätzlich kann die Legierung wahlweise noch eines oder mehrere der nachfolgenden Elemente in den nachfolgend angegebenen Anteilen enthalten:
Der bevorzugte Chromgehalt beträgt max. 0,2 Gew.-%.

Der bevorzugte Eisengehalt beträgt max. 0,3 Gew.-%.

Der bevorzugte Titangehalt beträgt 0,001 bis 0,05 Gew.-%.

Der bevorzugte Zinkgehalt beträgt max. 0,04 Gew.-%, vorzugsweise max. 0,01 Gew.-%.

Folgende Verhältnisse der Legierungskomponenten zueinander sind bevorzugt:
- Si:Mg - zwischen 1:0,5 und 1:0,75
   Ein entsprechend eingestellter Silizium-Überschuss bewirkt, dass die Festigkeit signifikant steigt
- Fe:Cr:Mn - zwischen etwa 1:1:4 und 1:1:5
   wobei das Verhältnis von Eisen zu Chrom Fe:Cr vorzugsweise 1:1 beträgt und zwischen 0,8:1 und 1:0,8 liegt. Das bevorzugte Verhältnis von Eisen zu Chrom zu Mangan dient zum Vermeiden von nadeligen AlFeSi-Phasen, welche sich negativ auf die Duktilität auswirken. Mangan formt diese Phasen zu weniger problematischen Al-FeMnSi-Phasen ein. Der Chrom-Gehalt wird wegen der hohen Affinität zu freiem Silizium beschränkt, was sich ebenfalls negativ auf die mechanischen Eigenschaften auswirken kann.
- Ti:Zr - 1:5 (TiZr-Verbindung/Thema Rekristallisation, auch RE-Metals s.u., Kornfeinung)
   Das Verhältnis von Titan zu Zirkonium dient zur Bildung von ausreichend vieler Al3Zr Phasen mit einer L12 Struktur, welche als Dispersoide die mechanischen Eigenschaften und das Rekristallisationsverhalten positiv beeinflussen.
- Cu<0,02, bevorzugt Cu<0,01
   Kupfer dient zur Hemmung der Korrosionsneigung, insbesondere in Hinblick auf interkristalline Korrosion
- Zn<0,04, bevorzugt Zn<0,01
   Zink dient zur Hemmung der Korrosionsneigung, insbesondere in Hinblick auf Spannungs-Riss-Korrosion
- Seltene Erden
   Seltene Erden wirken als zusätzliche Dispersoid-Bildner zu Steigerung der mechanischen Eigenschaften, insbesondere der Härte, und zur Beeinflussung der Rekristallisationsneigung beim Warmumformen.

### Beschreibung eines Ausführungsbeispiels:

Das Herstellen der Aluminiumlegierung kann mittels dem Fachmann bekannter Verfahren erfolgen, üblicherweise durch Herstellung einer Schmelze, welche eine Zusammensetzung aufweist, die der weiter vorne angegebenen Legierungszusammensetzung entspricht.

Die Legierungselemente Ti und B werden bevorzugt in der Form einer Vorlegierung bei der Herstellung der Legierung zugesetzt, wie oben erläutert.

Das Vormaterial aus der erfindungsgemäßen Aluminiumlegierung wird vorzugsweise mit einem Horizontal-Stranggussverfahren (horizontal casting, HCM) herstellt. Durch eine vorherige Gasbehandlung der Schmelze mit einem geeigneten inerten Gas oder mehreren inerten Gasen wird eine ausreichende Schmelzequalität sichergestellt und ein H₂-armes Gussprodukt erzeugt, was einen wichtigen Schritt zum Erreichen der geforderten Eigenschaften im Endprodukt darstellt. Methoden zur Behandlung von Metallschmelzen mit Inertgasen sind dem Fachmann bekannt. Um ein H₂-armes Gussprodukt zu erlangen, beträgt der Maximalwert für Wasserstoff (H₂) in der Schmelze vorzugsweise zwischen 0,05 und 0,5 ml H₂ pro 100 g Aluminium. Besonders bevorzugt ist ein Maximalwert für Wasserstoff von weniger als 0,25 ml H₂/100g Al und insbesondere weniger als 0,15 ml H₂/100g Al

Das Herstellen von Strukturbauteilen unter Verwendung der erfindungsgemäßen Aluminiumlegierung erfolgt mittels Warmumformung, vorzugweise mittels Gesenk-Schmieden von vorzugsweise wie hier beschrieben hergestelltem Vormaterial. Die Erwärmung auf eine Umformtemperatur zwischen 400°C bis 570°C kann beliebig erfolgen, vorzugsweise mittels Erwärmungsofen oder Induktion. Zwischen einzelnen Umformschritten können Zwischenerwärmungsschritte erfolgen.

Eine Abschreckung des geschmiedeten Strukturbauteils kann direkt aus der Umformwärme - also unmittelbar nach dem Warmumformen - geschehen. Anschließend kann das geschmiedete Strukturbauteil warmausgelagert werden.

Alternativ kann das geschmiedete Strukturbauteil lösungsgeglüht, abgeschreckt und warmausgelagert werden. Die Temperatur beim Lösungsglühen entspricht in etwa der Umformtemperatur für das Schmieden, also zwischen 400°C bis 570°C.

Je nach Einsatzbereich oder Anforderungsprofil kann das Vormaterial vor dem Warmumformen oder das durch Warmumformen gewonnene Strukturbauteil einer Wärmebehandlung unterzogen werden. Eine Wärmebehandlung ist aber nicht unbedingt erforderlich, weil bereits das stranggegossene Vormaterial für das Herstellen vor Strukturbauteilen im Schmiedeverfahren hervorragende Eigenschaften besitzt. Die erfindungsgemäße Aluminiumlegierung kann beispielsweise 0,25h bis 24h bei 150°C bis 260°C wärmebehandelt und anschließend im geeigneten gasförmigem Medium, z.B. Luft oder Inertgas, oder im geeigneten flüssigen Medium, z.B. Wasser oder Öl, abgeschreckt werden. Die bevorzugte Wärmebehandlung erfolgt bei 1h bis 10h und 170°C bis 220°C, besonders bevorzugt 2h bis 7h bei 180°C bis 210°C mit anschließender Luftabkühlung.

Eine Homogenisierung und oder ein Strangpressen des Vormaterials ist jedoch nicht erforderlich. Insbesondere kann das Vormaterial unmittelbar nach dem Stranggießen warmumgeformt, also beispielsweise geschmiedet werden. Ansonsten übliche Prozessschritte wie Homogenisieren im Anschluss an das Stranggießen und Strangpressen im Anschluss an das Homogenisieren können entfallen

Das wärmebehandelte Vormaterial eignet sich zum Herstellen von Strukturbauteilen, die in stark beanspruchten und sicherheitsrelevanten Bereichen, z.B. des Fahrzeugbaus, eingesetzt werden. Dafür werden neben hohen Festigkeiten eine hohe Duktilität gefordert.

Das Herstellen des Vormaterials umfasst beispielsweise die folgenden Verfahrensschritte:
- Schmelzen der Legierungsbestandteile
- Einstellen der Legierung
- Schmelezreinigung
- direktabschreckendes Stranggießen eines Barrens
- Herstellen von Bolzen als Vormaterial durch Sägen des Barrens

Das anschließende Schmieden eines Strukturbauteils umfasst beispielsweise die folgenden Verfahrensschritte:
- Erwärmen des Bolzens
- Vorformen
- optional: Zwischenerwärmen
- Schmieden
- optional: Lösungsglühen
- Abschrecken
- Warmauslagern

Es hat sich gezeigt, dass Schmiedeteile aus dem erfindungsgemäßen Vormaterial eine deutlich verringerte Grobkornbildung aufweisen. Dies ist in den Figuren 3 und 4 dargestellt.

Figur 3 zeigt in schematischer Darstellung einen Querschnitt durch eine warmumgeformtes Strukturbauteil 30, das aus einem herkömmlichen Vormaterial hergestellt ist. Zu erkennen ist ein ausgeprägter Grobkorn-Saum 32 sowie eine ebenfalls ausgeprägter Gratbereich 34.

Figur 3 illustriert die typische Grobkornentwicklung an einem Schmiedeteil unter Verwendung des üblichen stranggepressten Materials.

Figur 4 zeigt im Unterschied hierzu die wesentlich geringere Grobkornentwicklung an einem Schmiedeteil 30' unter Verwendung des erfindungsgemäßen Vormaterials, weil bei dem erfindungsgemäßem Vormaterial die Neigung zur Sekundärrekristallisation deutlich verringert ist. Der für Schmiedeteile typische umlaufende Grobkorn-Saum 32 (siehe Figur 3) entfällt (siehe Figur 4). Daraus resultiert eine hohe Oberflächengüte der Schmiedeteile.

Die nachfolgenden Tabellen zeigen Beispiele verschiedener untersuchter Legierungen zum Vergleich mit der beanspruchten Legierung.

| | Si | Fe | Cu | Mn | Mg | Cr | Zn | Ti | Zr |
|---|---|---|---|---|---|---|---|---|---|
| 6082 BFATmod. | 0,91 | 0,12 | 0,45 | 0,46 | 0,78 | 0,17 | <0,01 | 0,03 | 0,02 |
| 6082 Standard | 0,98 | 0,17 | 0,08 | 0,52 | 0,83 | 0,16 | <0,01 | 0,03 | <0,01 |
| 6182 Standard | s.u. | s.u. | s.u. | s.u. | s.u. | s.u. | s.u. | s.u. | s.u. |
| V0a | 0,94 | 0,15 | <0,01 | 0,29 | 1,19 | 0,09 | <0,01 | 0,03 | 0,08 |
| V0b | 0,95 | 0,14 | 0,09 | 0,29 | 1,18 | 0,09 | <0,01 | 0,04 | 0,07 |
| V0c | 1,34 | 0,07 | <0,01 | 0,49 | 1,19 | 0,11 | <0,01 | 0,03 | 0,12 |
| V0d | 1,06 | 0,10 | <0,01 | 0,58 | 1,23 | 0,15 | <0,01 | 0,03 | 0,12 |
| V0e | 1,07 | 0,11 | <0,01 | 0,82 | 1,25 | 0,15 | <0,01 | 0,03 | 0,12 |
| 6182-A | 1,27 | 0,11 | <0,01 | 0,72 | 0,94 | 0,13 | 0,02 | 0,03 | 0,15 |
| 6182-B | 1,28 | 0,12 | <0,01 | 0,71 | 0,93 | 0,12 | 0,12 | 0,03 | 0,16 |
| 6182-C | 1,26 | 0,27 | <0,01 | 0,59 | 0,94 | 0,11 | <0,01 | 0,03 | 0,14 |
| 6182-D | 1,27 | 0,11 | <0,01 | 0,62 | 0,97 | 0,13 | <0,01 | 0,03 | 0,14 |
| 6182-E | 1,27 | 0,12 | <0,01 | 0,61 | 0,96 | 0,08 | <0,01 | 0,04 | 0,15 |

| | Kokillenguss warmumgeformt | | | | HCM-Guss warmumgeformt | | |
|---|---|---|---|---|---|---|---|
| | HBW5/250 T6 | Rm Mpa | Rp02 Mpa | A% | Rm Mpa | Rp02 Mpa | A % |
| 6082 BFAT mod. | 125 | 387 | 359 | 7,5 | 406 | 380 | 12,8 |
| 6082 Standard | 101 | | | | | | |
| V0a | 101 | 311 | 278 | 5,1 | | | |
| V0b | 110 | 307 | 291 | 2,5 | 342 | 320 | 12,5 |
| V0c | 117 | | | | | | |
| V0d | 114 | | | | | | |
| v0e | 114 | | | | | | |
| 6182-A | 121 | | | | | | |
| 6182-B | 121 | | | | | | |
| 6182-C | 121 | | | | | | |
| 6182-D | 125 | 367 | 342 | 6,2 | 391 | 366 | 11,4 |
| 6182-E | 125 | | | | | | |

Definitionsgemäß setzen sich AA6182 Legierungen wie folgt zusammen:

| Al | Cr | Cu | Fe | Mg | Mn | Si | Ti | Zn | Zr | andere, jeweils | andere, insgesamt |
|---|---|---|---|---|---|---|---|---|---|---|---|
| 95 - 97,85 % | <= 0,25 % | <= 0,10 % | <= 0,50 % | 0,70 - 1,2 % | 0,50 - 1,0 % | 0,90 - 1,3 % | <= 0,10 % | <= 0,20 % | 0,05 - 0,20 % | <= 0,05 % | <= 0,15 % |

Das beispielsweise zum Schmieden geeignet Vormaterial wird aus der erfindungsgemäßen Aluminiumlegierung hergestellt, in dem eine Schmelze 10 mit folgenden Bestandteilen hergestellt wird:
1,2 bis 1,4 Gew.-% Silizium,
0,8 bis 1,2 Gew.-% Magnesium,
0,3 bis 1,2 Gew.-% Mangan,
0,1 bis 0,2 Gew.-% Zirkon,
0,01 bis 0,05 Gew.-% Titan,
0,08 bis 0,3 Gew.-% Eisen,
0,08 bis 0,2 Gew. % Chrom,
max. 0,04 Gew.-% Zink, und
max. 0,02 Gew.-% Kupfer.

Außerdem wird ein Draht 12 aus einer Aluminium-Vorlegierung mit 4,8 bis 5,2 Gew.-% Ti und 0,8 bis 1,2 Gew.-% B und als Rest Aluminium und unvermeidbare Verunreinigungen bereitgestellt und der Schmelze unmittelbar, bevor diese durch eine wassergekühlte Ringkokille 14 tritt, hinzugefügt; siehe Figur 5. Die Ringkokille 14 ist derart gestaltet, dass die Schmelze der Aluminiumlegierung durch einen Wasserfilm von den festen Bestandteilen der Ringkokille beabstandet ist und somit beim Erstarren keine festen Bestandteile der Kokille berührt. Außerdem wird die durch die Ringkokille 14 tretende Schmelze von außen vollumfänglich mit möglichst reinem Sauerstoff O₂ beaufschlagt, um das Bilden einer Randschicht aus oxidierter Aluminiumlegierung zu fördern. Das Beaufschlagen mit Sauerstoff erfolgt vor dem Beaufschlagen mit Wasser für die Flüssigkeitskühlung.

Beim Stranggießen eines Barrens mit einem Durchmesser zwischen 90 mm und 100 mm beträgt die Gießgeschwindigkeit beispielsweise zwischen 150 mm/min und 200 mm/min.

Das Kühlwasser 16 zum Abkühlen der Schmelze 10 beim Durchtritt durch die Ringkokille 14 ist im Kreislauf 18 derart geführt, dass die Temperatur und der Volumenstrom des Kühlwassers eine maximale Abkühlgeschwindigkeit der Schmelze bei deren Erstarren von mehr als -25 K/s bewirken. Geeignete Abkühlgeschwindigkeiten sind beispielsweise zwischen -15 K/s und -35 K/s bei einem Barren mit einem Durchmesser zwischen 90 mm und 100 mm, gemessen in einem seitlichen Abstand von etwa 20 mm von einer zentralen Längsachse des Barrens.

Das als Kühlmittel genutzte Wasser 16 hat eine Temperatur zwischen 20°C und 80°C. Beim Stranggießen eines Barrens mit einem Durchmesser zwischen 90 mm und 100 mm mit einer Gießgeschwindigkeit zwischen 150 mm/min und 200 mm/min beträgt der Kühlwasservolumenstrom beispielsweise zwischen 40 l/min und 80 l/min.

Vorzugsweise ist der Kühlwasservolumen-strom 20 bis 50 mal größer als der Volumenstrom der gegossenen Aluminiumlegierung, wobei der Kühlwasservolumenstrom für Barrendurchmesser in der Größenordnung von 50 mm vorzugsweise etwa 25 mal größer ist, als der Volumenstrom der gegossenen Aluminiumlegierung und für Barrendurchmesser in der Größenordnung von 100 mm vorzugsweise etwa 40 mal größer ist, als der Volumenstrom der gegossenen Aluminiumlegierung Mit einer Ringkokille 14 kann beispielsweise ein Gussstrang 20 für Barren 22 mit einem Außendurchmesser von 60 mm bis 110 mm produziert werden. Bei einer Schmelzetemperatur von ca. 650°C und einer Stranggießgeschwindigkeit v_{G} zwischen 150 mm/min und 200 mm/min beträgt die Kühlwassertemperatur T_{K} vorzugsweise zwischen 20°C und 80°C und der Kühlwasserstrom ist vorzugsweise größer als 30 l/min.

Der Barren 20 wird nach dem Erstarren in einzelne Bolzen 22 getrennt, die anschließend kaltumgeformt oder geschmiedet werden können. Vorzugsweise wird der Durchmesser und die Querschnittsform - beispielsweise kreisrund oder oval - des Barrens 20 so gewählt, dass aus dem Barren 20 gewonnene Bolzen ein Volumen haben, dass das Volumen des kaltumgeformten Fertigteils möglichst wenig überschreitet. Der Durchmesser und die Querschnittsform des Barrens 20 können durch Wahl einer geeigneten Ringkokille 14 eingestellt werden.

Ein aus der hier beschriebenen Aluminiumlegierung mit dem hier ebenfalls beschriebenen Stranggießverfahren hergestellter Bolzen 22 hat Eigenschaften, die den Bolzen 22 als Vormaterial für das Schmieden belastbarer Strukturbauteile mit einer hohen Festigkeit, einer geringen Korrosionsneigung und einer hohen Oberflächenqualität geeignet machen. Typischerweise von diesem Vormaterial erzielte Werte sind eine Zugfestigkeit Rm>375 MPa, eine Dehngrenze Rp02>345 MPA, eine Dehnung A>10% und eine Härte>100 HB.

Aus dem Vormaterial geschmiedete Strukturbauteile können deformationsrelevante Teile oder Fail-safe-Teile für Kraftfahrzeuge sein, beispielsweise Abgleitkeile, Batteriekästen, Knotenpunkte, Motorlager, Schwenklager oder Querlenker.

Das Vormaterial eignet sich wegen seiner verringerten elektrischen Leitfähigkeit aber auch für Bauteile von elektrischen Maschinen, in denen Wirbelströme und damit einhergehende Verluste reduziert werden sollen.

### Bezugszeichenliste

- 10: Schmelze
- 12: Draht
- 14: Ringkokille
- 16: Kühlwasser
- 18: Kreislauf
- 20: Barren
- 22: Bolzen
- 30: Strukturbauteil
- 32: Grobkorn-Saum
- 34: Gratbereich

## Patentansprüche

1. Verfahren zum Herstellen von Vormaterial für geschmiedete Strukturbauteile aus Aluminium umfassend die Schritte:
Herstellen einer Aluminiumlegierung mit den Bestandteilen.
0,7 bis 1,8 Gew.-%, vorzugsweise 1,2 bis 1,4 Gew.-% Silizium,
0,5 bis 1,4 Gew.-%, vorzugsweise 0,8 bis 1,2 Gew.-% Magnesium,
0,3 bis 1,2 Gew.-%, vorzugsweise 0,4 bis 0,8 Gew.-% Mangan,
0,005 bis 0,2 Gew.-%, vorzugsweise 0,05 bis 0,2 Gew.-% Zirkon,
0,01 bis 0,05 Gew.-% Titan,
0,08 bis 0,3 Gew.-% Eisen,
0,08 bis 0,2 Gew. % Chrom,
max. 0,04 Gew.-% Zink, und
max. 0,1 Gew.-%, vorzugsweise max. 0,02 Gew.-% Kupfer
wobei das Verhältnis von Silizium zu Magnesium mindestens 1 : 0,8 beträgt,
mittels Stranggießen, bei dem die Schmelze so geführt wird, dass sie beim Erstarren keinen Kontakt zu einer festen Oberfläche hat.

2. Verfahren gemäß Anspruch 1, wobei das Herstellen der Aluminiumlegierung ein Zugeben einer Titan und Bor enthaltenden Vorlegierung zur Kornfeinung umfasst.

3. Verfahren gemäß Anspruch 2, wobei die Aluminium-Vorlegierung 4,5 bis 5,5 Gew.-% Titan und 0,8 bis 1,2 Gew.-% Bor und als Rest Aluminium und unvermeidbare Verunreinigungen enthält.

4. Verfahren gemäß wenigstens einem der Ansprüche 1 bis 3, wobei das Gewichtsverhältnis von Titan zu Zirkon (Ti:Zr) in der Aluminiumlegierung zwischen 1:4 und 1:6, vorzugsweise wenigstens annähernd 1:5 beträgt.

5. Verfahren gemäß wenigstens einem der Ansprüche 1 bis 4, wobei das Gewichtsverhältnis von Eisen zu Chrom zu Mangan (Fe:Cr:Mn) in der Aluminiumlegierung wenigstens annähernd 1:1:4 beträgt.

6. Verfahren gemäß wenigstens einem der Ansprüche 1 bis 5, wobei die Aluminiumlegierung zur Bildung weiterer feinverteilter Dispersoide zwischen 0,05 und 0,3 Gew.-% eines oder mehrere Elemente der sogenannten Seltenen Erden, vorzugsweise Sc, Er, La, Ce, Y und/oder Yb, enthält.

7. Verfahren gemäß wenigstens einem der Ansprüche 1 bis 6, wobei das Gewichtsverhältnis von Silizium zu Magnesium (Si:Mg) in der Aluminiumlegierung zwischen 1:0,7 und 1:0,8, vorzugsweise wenigstens annähernd 1:0,75 beträgt.

8. Verfahren gemäß wenigstens einem der Ansprüche 1 bis 7, wobei während des Erstarrens der Schmelze beim Stranggießen ein Kontakt der Schmelze und einer erstarrten Randschicht zu einer festen Oberfläche der Kokille verhindert und eine Flüssigkeitskühlung der Schmelze während des Durchtritts durch eine Kokille bewirkt wird.

9. Verfahren gemäß Anspruch 8, wobei die Schmelze während des Durchtritts durch die Kokille derart flüssigkeitsgekühlt wird, dass die Abkühlgeschwindigkeit der erstarrenden Aluminiumlegierung größer als 25 Kelvin pro Sekunde ist.

10. Verfahren gemäß Anspruch 8 oder 9, wobei die Schmelze während des Durchtritts durch die Kokille vor und während des Erstarrens der Randschicht mit einem sauerstoffhaltigem Gasgemisch beaufschlagt wird.

11. Verfahren zum Herstellen eines Strukturbauteils, bei dem das mittels des Verfahrens gemäß einem der Ansprüche 1 bis 10 hergestellte Vormaterial unmittelbar im Anschluss an das Stranggießen zu einem Strukturbauteil warmumgeformt, insbesondere geschmiedet wird, ohne dass zwischen dem Stranggießen und dem Warmumformen eine Behandlung zur Homogenisierung des Vormaterials stattfindet.

12. Verfahren zum Herstellen eines Strukturbauteils gemäß Anspruch 11, umfassend eine Warmauslagerung und eine anschließende Luftabkühlung des warmumgeformten Strukturbauteils.

13. Verfahren gemäß Anspruch 12, bei dem das Warmauslagern 2h bis 7h bei 180°C bis 210°C erfolgt.

14. Verwendung eines mit einem Verfahren nach wenigstens einem der Ansprüche 1 bis 10 hergestellten Vormaterials zum Strangpressen von Schmiedevormaterial für die Fahrzeugindustrie.

15. Verwendung eines mit einem Verfahren nach wenigstens einem der Ansprüche 1 bis 10 hergestellten Vormaterials zum Schmieden von Bauteilen für die Fahrzeugindustrie.
